# FASCICULE DE BREVET EUROPEEN

(11) **EP 4 299 266 B1**
(45) Date de publication et mention de la délivrance du brevet: **21.01.2026**
(21) Numéro de dépôt: 22305948.6
(22) Date de dépôt: 29.06.2022
(51) Int. Cl.: B27N 5/00, B27J 5/00

(54) **PROCÉDÉ DE FABRICATION D'UN BOUCHON POUR BOUCHER UNE BOUTEILLE COMPRENANT DES FEUILLES DE LIÈGE COLLÉES SUR LES DEUX MIROIRS ET SUR LE ROULE ET BOUCHON**
VERFAHREN ZUR HERSTELLUNG EINES KORKENS ZUM VERSCHLIESSEN EINER FLASCHE MIT KORKBLÄTTERN, DIE AUF DIE BEIDEN SPIEGEL UND AUF DIE ROLLE GEKLEBT WERDEN, UND KORKEN
METHOD OF MANUFACTURING A STOPPER FOR CLOSING A BOTTLE, COMPRISING SHEETS OF CORK GLUED TO THE TWO MIRRORS AND TO THE ROLL AND STOPPER

(43) Date de publication de la demande: 03.01.2024
(73) Titulaire: DIAM BOUCHAGE, 66400 Ceret (FR)
(72) Inventeur: MARTINEZ, Sophie, 66400 CERET (FR); ZETTWOOG, Rébecca, 66000 PERPIGNAN (FR); LOISEL, Christophe, 66180 VILLENEUVE DE LA RAHO (FR)
(74) Mandataire: Casalonga

(56) Documents cités:
- WO-A2-2008/113608
- ES-A1- 2 288 387
- FR-A1- 2 832 950

## Description

### Domaine technique

L'invention concerne un procédé de fabrication d'un bouchon selon le préambule de la revendication 1 et un bouchon, selon le préambule de la revendication 15. Un tel procédé et un tel bouchon sont connus du document ES288387 Al.

### Techniques antérieures

Le liège est un matériau naturel, imperméable et léger, qui provient de l'écorce de certaines espèces de chênes, telles que les chênes-lièges, qui se trouvent typiquement dans les pays du pourtour méditerranéen, en Europe et en Afrique du Nord.

Le liège trouve notamment son utilisation dans la fabrication de bouchons, qui servent à boucher des récipients tels que des bouteilles contenant des liquides destinés à l'alimentation, en particulier, du vin tranquille ou effervescent, de spiritueux ou d'autres boissons. Les bouchons sont produits soit par tubage de planches de liège, soit par reconstitution en utilisant du liège broyé et tamisé avec des polymères.

Le liège est un matériau élastique, résilient, comprimable, imperméable aux liquides et présentant un fort coefficient de friction. Sa structure offre une perméabilité aux gaz permettant l'échange d'oxygène utile à la maturation du produit en bouteille. La structure des bouchons en liège issue de tubage dont l'esthétique est très appréciée, est toutefois très variable entraînant la variabilité de ce passage d'oxygène.

A l'inverse, les bouchons reconstitués, dits agglomérés ou microagglomérés, produits à partir de liège trituré en granulés, sont beaucoup plus homogènes en structure.

De tels bouchons agglomérés ou microagglomérés sont fabriqués en plusieurs étapes successives au cours desquelles on obtient d'abord un bouchon brut à l'issu de l'étape de réticulation du liant entre les morceaux de liège. On usine ensuite ces bouchons bruts afin de leur donner le diamètre et la longueur requis. On obtient alors des bouchons dits semi-finis.

Ces bouchons subissent alors différentes étapes plus ou moins optionnelles afin de les rendre conformes à un bouchon commercialisé et prêt à l'embouteillage. Les bouchons sont alors dits bouchons finis.

Les bouchons reconstitués, dits agglomérés ou microagglomérés présentent l'inconvénient majeur en terme esthétique de s'éloigner du visuel classique des bouchons dits « naturels » tubés directement dans la planche de liège. Ils offrent en contrepartie de bien meilleures caractéristiques de perméabilité, bénéfiques pour le vieillissement du vin, ainsi que la possibilité de traiter le liège de sorte à réduire la présence de TCA (acronyme pour « 2,4,6 trichloroanisole ») au niveau de traces. On rappelle que la TCA est à l'origine d'une modification gustative du vin à travers l'apparition d'un gout dit de bouchon.

Néanmoins, cet éloignement du visuel classique des bouchons naturels est à l'origine d'un apriori tant de la part des consommateurs que des vignerons, et ce même si des progrès ont été réalisés quant à l'apparence de ces bouchons. On peut citer par exemple les sérigraphies laser qui reproduisent l'aspect des pores et lenticelles visibles dans les bouchons naturels. Ces progrès sont toutefois encore insuffisants de sorte que les consommateurs et vignerons sont toujours capables de distinguer les bouchons agglomérés ou microagglomérés des bouchons dit « natuels ».

Différents documents ont été publiés pour tenter de résoudre à la fois l'apriori de certains utilisateurs ou consommateurs et l'utilisation des parties de liège dont la taille ou le visuel ne permettent pas d'extraire un bouchon en liège naturel.

Chaque document apporte une solution technique à l'emploi d'une partie du liège en cherchant à se rapprocher visuellement le plus possible d'un bouchon naturel traditionnel.

Parmi ces solutions, on note les bouchons en liège dénommés 1+1 dont les faces d'extrémité opposées (communément appelées « miroirs ») sont faites de rondelles de liège et le corps central de granulés de liège agglomérés.

Les miroirs du bouchon reconstitué sont ainsi masqués par les rondelles de liège tant d'un point de vue esthétique que mécanique.

Dans un tel bouchon 1+1, la face latérale du bouchon (communément appelée « roule »), en contact avec la bouteille, n'est pas modifiée. L'utilisateur et le consommateur peuvent alors identifier la nature du bouchon, qui est à l'origine d'un préjugé et, pour certains, d'un rejet.

Jusqu'à présent, il était communément accepté qu'il n'était pas possible de modifier le roule d'un bouchon reconstitué, du fait des forces mises en jeu tant à l'embouteillage qu'à l'extraction du bouchon. Plus précisément, il était considéré que ces forces provoqueraient une séparation de la feuille de liège collée. Néanmoins, un tel collage latéral est nécessaire pour rendre visuellement très proches les bouchons, de type naturel ou reconstitués, afin de s'affranchir des préjugés liés aux bouchons techniques.

Un problème technique à résoudre est comment fabriquer un bouchon pour boucher une bouteille dans lequel les miroirs et le roule sont recouvertes d'une couche de liège naturel, et qui résiste à l'embouteillage et au débouchage.

### Exposé de l'invention

L'invention a pour objet un procédé de fabrication d'un bouchon pour boucher une bouteille comprenant deux miroirs et un roule de sorte à pouvoir être inséré en force dans le col de la bouteille, comprenant les étapes suivantes :
- découpe de feuilles de liège à coller sur les miroirs et sur le roule d'un bouchon semi-fini de diamètre réduit,
- collage d'une desdites feuilles de liège sur le roule d'un bouchon semi-fini de diamètre réduit par l'intermédiaire d'un dépôt d'un liant apte au contact alimentaire, suivi d'un étuvage, et
- collage de chacune des autres feuilles de liège sur chaque miroir du bouchon semi-fini de diamètre réduit par l'intermédiaire d'un dépôt d'un liant apte au contact alimentaire, suivi d'un étuvage, le bouchon semi-fini de diamètre réduit étant un bouchon en liège trituré collé sous pression avec un liant polyuréthane, présentant un diamètre uniformément réduit d'une épaisseur égale à deux fois l'épaisseur d'une feuille de liège collée sur le roule.

Les feuilles de liège collées sur le roule du bouchon peuvent être découpées dans du liège selon une direction perpendiculaire aux lenticelles.

Les feuilles de liège collées sur les miroirs du bouchon peuvent être découpées dans du liège selon une direction parallèle ou perpendiculaire aux lenticelles.

Les feuilles de liège peuvent être traitées de sorte à présenter un taux de tricholoranisole inférieur à 0,3ng/l, de préférence par traitement au dioxyde de carbone supercritique.

On peut poncer et/ou rogner le bouchon semi-fini de diamètre réduit après collage d'une feuille de liège pour adapter les dimensions de la feuille de liège collée aux dimensions d'un bouchon semi-fini n'ayant pas subi de réduction de diamètre.

Le liant peut être un polyuréthane monocomposant, un polyuréthane bicomposant ou un polyuréthane thermofusible.

On peut appliquer de l'eau avant, pendant, ou après l'application de liant afin d'accélérer la réticulation du liant.

L'étuvage peut être réalisé à une température comprise entre 80°C et 150°C pendant une durée comprise entre 10min et 1h30 pour un liant polyuréthane.

L'étuvage peut être réalisé dans un autoclave ou un tunnel.

Le bouchon semi-fini de diamètre réduit avec une feuille de liège collée peut être disposé dans un moule permettant d'appliquer une pression selon une direction normale à la surface de la feuille de liège, le moule étant préchauffé à la température d'étuvage.

Pour préparer un bouchon semi-fini de diamètre réduit, on forme selon l'invention un bouchon semi-fini de sorte à en réduire uniformément le diamètre d'une épaisseur égale à deux fois l'épaisseur d'une feuille de liège collée sur le roule.

Pour préparer un bouchon semi-fini de diamètre réduit, on peut former un bouchon brut de diamètre réduit dans un moule de diamètre uniformément réduit d'une épaisseur égale à deux fois l'épaisseur d'une feuille de liège collée sur le roule correspondant au diamètre d'un bouchon semi-fini de diamètre réduit, puis on peut usiner le bouchon brut de diamètre réduit de sorte à obtenir un bouchon semi-fini de diamètre réduit.

Une feuille de liège collée sur le roule peut présenter une épaisseur comprise entre 0,3mm et 1mm.

Une feuille de liège collée sur un miroir peut présenter une épaisseur comprise entre 0,3mm et 2mm.

L'invention a également pour objet un bouchon pour boucher une bouteille comprenant deux miroirs et un roule de sorte à pouvoir être inséré en force dans le col de la bouteille, comprenant :
- un bouchon semi-fini de diamètre réduit comprenant deux miroirs et un roule,
- une feuille de liège collée sur chacun des miroirs et du roule du bouchon semi-fini de diamètre réduit,
le bouchon semi-fini de diamètre réduit étant un bouchon en liège trituré collé sous pression avec un liant polyuréthane, présentant un diamètre uniformément réduit d'une épaisseur égale à deux fois l'épaisseur d'une feuille de liège collée sur le roule.

### Brève description des dessins

D'autres buts, caractéristiques et avantages de l'invention apparaîtront à la lecture de la description suivante, donnée uniquement à titre d'exemple non limitatif et faite en référence aux dessins annexés sur lesquels :
- la figure 1 illustre les principales étapes d'un procédé de fabrication selon l'invention,
- les figures 2 à 4 illustrent la direction de découpe des feuilles de liège dans un parallélépipède de liège,
- la figure 5 illustre les résultats de tests d'imbibition de bouchons selon l'invention et de bouchons de référence,
- la figure 6 illustre les résultats de tests de retour élastique de bouchons selon l'invention et de bouchons de référence,
- la figure 7 illustre les résultats de tests de force d'extraction de bouchons selon l'invention et de bouchons de référence, et
- la figure 8 illustre les principaux éléments d'un bouchon selon l'invention.

### Description détaillée

Le procédé de fabrication d'un bouchon selon l'invention est illustré par la figure 1.

Au cours d'une première sous-étape 1a de la première étape 1, on découpe des lames de lièges d'une épaisseur comprise entre 0,3mm et 2mm dans un parallélépipède de liège présentant une forme adaptée à leur collage sur les miroirs et le roule d'un bouchon semi-fini décrit plus bas.

Dans un mode de réalisation particulier, les lames de liège collées sur les miroirs du bouchon semi-fini de diamètre réduit sont découpées dans du liège selon une direction parallèle aux lenticelles. On définit les lenticelles comme les veines débouchant sur les pores de l'écorce de liège. La lame de liège collée sur le roule du bouchon semi-fini de diamètre réduit est découpée dans du liège selon une direction perpendiculaire aux lenticelles.

La figure 2 illustre un parallélépipède de liège naturel référencé 4 comprenant des lenticelles 5 débouchant sur des pores 6. On définit le plan A de découpe parallèle aux lenticelles et le plan B de découpe perpendiculaire aux lenticelles.

La figure 3 illustre la surface d'un premier type 4a de lames de liège découpé selon le plan A, parallèlement aux lenticelles. On note que l'on retrouve des lenticelles ou des fragments de lenticelles visibles en surface d'une lame ainsi découpée. Une telle lame est collée selon l'invention sur les miroirs d'un bouchon.

La figure 4 illustre la surface d'un deuxième type 4b de lame de liège découpé selon le plan B, perpendiculairement aux lenticelles. Des pores 6 résultants de la découpe de lenticelles 5 sont visibles en surface de la lame de liège. Une telle lame est collée selon l'invention sur le roule d'un bouchon. Dans un mode de réalisation particulier, une telle lame est collée également sur les miroirs du bouchon. Un tel mode de réalisation présente l'avantage d'une réduction des couts de par la découpe des lames de liège collées sur le roule et les miroirs dans une même direction, tant au niveau du procédé industriel que de l'approvisionnement en liège

Il est à noter que les parallélépipèdes de liège commercialement disponibles, correspondant aux parallélépipèdes référencé 4 sur la figure 2 présentent généralement une largeur de 25mm. Une telle largeur limite les possibilités de découpe d'une feuille de liège à coller sur le roule d'un bouchon. En effet, un bouchon présente en général une longueur comprise entre 38mm et 54mm pour un diamètre de 24mm. Un tel diamètre de 24mm implique un périmètre d'environ 75mm. La feuille de liège collée sur le roule présente ainsi une longueur de 75mm pour une largeur comprise entre 38 et 54mm, excédant la largeur d'un parallélépipède de liège. De telles feuilles doivent donc être découpées perpendiculairement à la largeur du parallélépipède et perpendiculairement aux lenticelles.

Les lames de liège ainsi découpées présentent un visuel similaire au visuel observé dans un bouchon tubé dans un parallélépipède de liège, de sorte à renforcer l'aspect visuellement très proche des bouchons obtenus par rapport à des bouchons tubés dans du liège.

Au cours d'une deuxième sous-étape 1b de la première étape 1, on prépare un bouchon semi-fini dont le diamètre après collage d'une feuille de liège soit égal ou sensiblement égal au diamètre d'un bouchon semi-fini ne résultant pas du présent procédé de fabrication. Par bouchon fini, on entend un bouchon en liège trituré collé sous pression avec un liant polyuréthane usiné de sorte à être prêt pour l'embouteillage. La demande de brevet FR2672002 au nom de la demanderesse illustre un tel bouchon. Seules des étapes de finition séparent un bouchon semi-fini, d'un bouchon fini. Une telle réduction de diamètre est importante afin de s'assurer que le bouchon produit, après finition, présente un diamètre permettant d'assurer que la force d'extraction sera inférieure à la limite de 50daN.

Dans un mode de réalisation selon l'invention, on usine un bouchon semi-fini de sorte à en réduire le diamètre de façon uniforme d'une épaisseur égale à deux fois l'épaisseur d'une feuille de liège collée sur le roule.

Dans un deuxième mode de réalisation, on forme un bouchon brut dans un moule présentant un diamètre interne réduit d'une épaisseur égale à deux fois l'épaisseur d'une feuille de liège collée sur le roule par rapport au diamètre d'un moule pour former un bouchon brut de diamètre réduit. On usine ensuite le bouchon brut de diamètre réduit obtenu de manière similaire à l'usinage d'un bouchon brut, conformément à la pratique du milieu. On obtient alors un bouchon semi-fini de diamètre réduit similaire à celui obtenu par le premier mode de réalisation.

Au cours d'une deuxième étape 2, on colle une feuille de liège sur le roule du bouchon semi-fini de diamètre réduit obtenu à l'étape précédente.

Au cours d'une première sous étape 2a, on dépose un liant apte au contact alimentaire sur le bouchon semi-fini de diamètre réduit et/ou la feuille de liège.

Le liant peut être notamment un liant polyuréthane à un composant, un liant polyuréthane à deux composants ou un liant polyuréthane thermofusible.

Dans un mode de réalisation particulier, on améliore la réticulation du liant en mouillant la feuille et/ou le bouchon par pulvérisation d'eau ou par condensation d'eau dans une atmosphère humide ou saturée en humidité.

Au cours d'une deuxième sous-étape 2b, on réalise un étuvage de l'ensemble formé par le bouchon semi-fini de diamètre réduit et la feuille de liège en appliquant une pression normale à la feuille collée par l'intermédiaire d'un moule, éventuellement préchauffé à la température d'étuvage. Enfin, on réalise un ponçage et rognage, au cours d'une troisième sous-étape 2c pour adapter les dimensions de la feuille de liège collée aux dimensions du bouchon. Cette étape est optionnelle et dépend du résultat obtenu à l'issue de la deuxième sous-étape 2b.

Au cours d'une troisième étape 3, on colle une feuille de liège sur chaque miroir du bouchon. Pour réaliser cela, on réalise des étapes similaires aux sous-étapes 2a à 2c. Au cours d'une première sous étape 3a, on dépose un liant apte au contact alimentaire sur le bouchon semi-fini de diamètre réduit et/ou les feuilles de liège, complété éventuellement par une humidification de la feuille de liège et/ou du bouchon. On applique ensuite les feuilles de liège sur le bouchon semi-fini de diamètre réduit.

Au cours d'une deuxième sous-étape 3b, on réalise un étuvage de l'ensemble formé par le bouchon semi-fini de diamètre réduit et les feuilles de liège en appliquant une pression normale aux feuilles collées par l'intermédiaire d'un moule, éventuellement préchauffé à la température d'étuvage. Enfin, tout comme pour la troisième sous-étape 2c, on réalise un ponçage et rognage, pour adapter les dimensions des feuilles de liège collées aux dimensions du bouchon, lorsque cela s'avère nécessaire.

On comprendra que les deux étapes 2 et 3 sont interchangeables. On comprendra également que les sous-étapes d'étuvage peuvent être réalisées dans d'autres conditions permettant de maintenir une chaleur uniforme, notamment par l'intermédiaire d'un tunnel chauffant.

Divers essais ont été réalisés afin de déterminer les conditions de température et de durée permettant de coller les feuilles de liège tout en maintenant les propriétés mécaniques du bouchon.

Lors des essais, la température maximale a été déterminée comme étant égale à 150°C, température à laquelle le liège brule. Une température comprise entre 80°C et 150°C, de préférence entre 90°C et 115°C, ou de préférence entre 100°C et 110°C a été déterminée comme satisfaisante.

Dans certains modes de réalisation de bouchons agglomérés ou microagglomérés, des microsphères thermoexpansibles sont ajoutées au liant polyuréthane. La température maximale est alors égale à 110°C, température au-delà de laquelle les bouchons sont endommagés de par l'expansion des microsphères.

Plusieurs essais ont été réalisés pour déterminer la durée optimale d'étuvage afin d'obtenir une bonne réticulation du liant.

Pour le liant polyuréthane, une durée de 1h permet d'obtenir une bonne polymérisation. Par contre, les durées supérieures à 1h30 n'apportent pas d'amélioration de la réticulation, de sorte qu'elles représentent plutôt un inconvénient du procédé de réalisation en menant à une réduction de la productivité associée au procédé de fabrication.

Un étuvage à une température comprise entre 100°C et 110°C pendant une durée comprise entre 1h et 1h30 a été ainsi déterminée comme menant à un collage satisfaisant de la feuille de liège sur le bouchon semi-fini avec un liant polyuréthane. D'autres températures et d'autres durées peuvent être nécessaires pour d'autres liants.

Cet étuvage est réalisé en disposant les bouchons encollés avec une feuille de liège dans un moule permettant d'exercer une force sur la feuille à coller. Pour le collage d'une feuille de liège sur un miroir, un moule cylindrique à charnière, à piston ou à vis est employé de sorte à appliquer une pression selon une direction axiale du bouchon. Pour le collage d'une feuille de liège sur le roule, un moule cylindrique à charnière et loquets ou boulonné est employé de sorte à appliquer une pression sur le bouchon de façon radiale.

Il est possible de réduire la durée d'étuvage en préchauffant les moules permettant d'appliquer une force normale aux feuilles de liège. La demanderesse a alors constaté que la durée d'étuvage est réduite à 10min pour une température d'étuvage de 150°C, à 40min pour une température d'étuvage de 100°C, et à 1h pour une température d'étuvage de 80°C.

La réticulation du liant a été décrite en relation avec un étuvage. Il est néanmoins possible d'utiliser d'autres moyens de chauffage, notamment un tunnel chauffant, muni d'un tapis de convoyeur et permettant de faire transiter les moules tout en les chauffant. La vitesse de déplacement est alors corrélée avec la longueur du tunnel de sorte à obtenir les durées de chauffage décrites ci-dessus.

La demanderesse a pris soin de réaliser une campagne d'essais préliminaires sur une trentaine de bouchons fabriqués selon le procédé de fabrication de l'invention afin de vérifier que les bouchons obtenus avec le présent procédé de fabrication offrent des caractéristiques similaires aux bouchons sur lesquels ils sont basés. En d'autres termes, il a été vérifié que les feuilles de liège collées ne dégradent pas les performances du bouchon notamment pour l'embouteillage ou le débouchage de la bouteille. La campagne d'essai a eu ainsi pour objet la mesure de l'imbibition, du retour élastique et de la force d'extraction. Les figures 5 à 7 illustrent les résultats de ces essais et leur comparaison à des bouchons de référence.

Les résultats des bouchons selon l'invention sont représentés par des symboles en forme de disque tandis que les résultats des bouchons de référence sont représentés par des symboles en forme de triangle. De même, la tendance associée aux bouchons selon l'invention est représentée en pointillés, tandis que la tendance associée aux bouchons de référence est représentée en tirets.

L'imbibition d'un bouchon caractérise son absorption d'eau dans des conditions particulières de température et de pression. On mesure généralement l'imbibition d'un bouchon en fonction de la pression, de sorte à connaitre son comportement après embouteillage. En effet, lors de l'embouteillage, l'air présent dans la bouteille entre le liquide et la bouteille est comprimé, à des pressions pouvant atteindre quelques dizaines de bars. De telles pressions peuvent favoriser la perte d'étanchéité des bouchons.

Dans le cas présent, la mesure d'imbibition permet de vérifier que l'imprégnation du bouchon préalable à l'encollage de la feuille de liège ne mène pas à une détérioration lors de l'étuvage. L'imbibition des bouchons a été estimée suite à une mesure de masse des bouchons totalement immergés dans une eau à 100°C pendant 15min. Cette température permet de visualiser le comportement des bouchons de manière accélérée dans des conditions extrêmes. On détermine alors l'imbibition comme le rapport de la différence de masse avant immersion et après immersion par la masse avant immersion.

La figure 5 illustre les résultats obtenus pour les bouchons selon l'invention et pour des bouchons de référence présentant une structure similaire à celle des bouchons semi-finis dans le processus de fabrication selon l'invention.

L'imbibition des bouchons selon l'invention est ainsi similaire en ordre de grandeur et en déviation à celle des bouchons de référence. L'imbibition est ainsi comprise entre 3 et 6% d'imbibition massique, soit nettement inférieure à la limite de conformité de 11%.

Le retour élastique a été ensuite mesuré. Le retour élastique est une des propriétés mécaniques d'un bouchon et permet de quantifier la force générée en réaction par le bouchon sur la paroi du col de la bouteille. Le retour élastique est mesuré de façon automatique avec la machine « Multitest 10i » de la société Mecmesin.

Lors de ces mesures, le bouchon subit une compression jusqu'à atteindre un diamètre compris entre 15mm et 16mm, ce qui correspond au diamètre des mors d'une boucheuse. La compression est obtenue à l'aide d'un piston qui se déplace à la vitesse de 10 mm/min. La force nécessaire (en Newton) pour effectuer cette compression est mesurée. La valeur de compression est ramenée à la surface cylindrique du bouchon. Celle-ci doit être comprise entre 15 et 60 N/cm² et préférentiellement entre 25 et 60 N/cm² selon les diamètres des bouchons.

Les plateaux vont ensuite relâcher la pression et se positionner à une distance de 21 millimètres l'un de l'autre, appelée distance de retour. Au bout de 180 secondes, la pression qu'exerce le bouchon sur les plateaux est relevée. Cette pression correspond à la force de retour élastique (en Newton également). Pour l'interprétation des résultats, ces forces seront calculées par rapport à la surface de chaque bouchon, et donc exprimées en Newton par centimètre carré.

La figure 6 illustre les résultats obtenus pour les bouchons selon l'invention et pour les bouchons de référence.

Le retour élastique des bouchons selon l'invention est sensiblement plus faible, à masse volumique constante par rapport à celui des bouchons de référence, tout en restant supérieur à la limite de 3.2 N/cm² de la norme.

Il est à noter que lors de ces tests, aucun arrachement de feuille de liège collée n'a été constaté.

Les forces d'extraction permettant de quantifier la force nécessaire pour extraire le bouchon du col de la bouteille ont ensuite été mesurées. Elles sont mesurées de la manière suivante. On introduit d'abord des bouchons à tester dans des cols de bouteille. Après 2 heures de repos dans les cols, les bouchons sont extraits à l'aide d'un tire-bouchon relié à un système de mesure de la force nécessaire à l'extraction du bouchon du col de la bouteille, tel que la machine « Multitest 2.5 - d » de la société Mecmesin. La valeur de force d'extraction doit être comprise entre 100 et 600 N préférentiellement entre 200 et 500 N selon les diamètres des bouchons.

La figure 7 illustre les résultats obtenus pour les bouchons selon l'invention et pour les bouchons de référence.

La force d'extraction des bouchons selon l'invention est ainsi semblable en ordre de grandeur à celle des bouchons de référence, tout en présentant une déviation plus importante mais néanmoins proche de celle des bouchons de référence.

La figure 8 illustre les principales parties du bouchon selon l'invention.

Un bouchon selon l'invention comprend en son centre un bouchon semi-fini de diamètre réduit présentant une longueur réduite, référencé 10. Il comprend deux miroirs 10a et un roule 10b.

Une feuille de liège 20a est collée sur chaque miroir 10a du bouchon semi-fini de diamètre réduit.

Une feuille de liège 20b est collée sur le roule 10b du bouchon semi-fini de diamètre réduit.

Le bouchon semi-fini de diamètre réduit est un bouchon en liège trituré collé sous pression avec un liant polyuréthane. La demande de brevet FR2672002 au nom de la demanderesse illustre un tel bouchon.

## Revendications

1. Procédé de fabrication d'un bouchon pour boucher une bouteille comprenant deux miroirs et un roule de sorte à pouvoir être inséré en force dans le col de la bouteille, **caractérisé en ce qu'**il comprend les étapes suivantes :
- découpe de deux types de feuilles de liège (20a,20b),
- préparation d'un bouchon semi-fini de diamètre réduit à partir d'un bouchon en liège trituré collé sous pression avec un liant polyuréthane, en réduisant le diamètre dudit bouchon en liège trituré de façon uniforme d'une épaisseur égale à deux fois une épaisseur prédéterminée, le bouchon semi-fini de diamètre réduit comprenant une face latérale en contact avec la bouteille et deux faces d'extrémité opposées,
- collage d'une feuille de liège d'un premier type sur chaque face d'extrémité (10a) du bouchon semi-fini de diamètre réduit par l'intermédiaire d'un dépôt de liant apte au contact alimentaire, chaque feuille de liège du premier type collée formant un miroir du bouchon pour boucher une bouteille, suivi d'un étuvage,
- collage d'une feuille de liège d'un deuxième type sur la face latérale (10b) du bouchon semi-fini de diamètre réduit par l'intermédiaire d'un dépôt d'un liant apte au contact alimentaire, la feuille de liège du deuxième type collée formant le roule du bouchon pour boucher une bouteille, suivi d'un étuvage, ,
l'épaisseur prédéterminée étant égale à l'épaisseur d'une feuille de liège d'un deuxième type collée sur la face latérale du bouchon semi-fini.

2. Procédé de fabrication selon la revendication 1, dans lequel les feuilles de liège d'un deuxième type collées sur la face latérale du bouchon semi-fini de diamètre réduit sont découpées dans du liège selon une direction perpendiculaire aux lenticelles.

3. Procédé de fabrication selon l'une quelconque des revendications 1 ou 2, dans lequel les feuilles de liège d'un premier type collées sur les faces d'extrémité du bouchon semi-fini de diamètre réduit sont découpées dans du liège selon une direction parallèle ou perpendiculaire aux lenticelles.

4. Procédé de fabrication selon l'une quelconque des revendications 1 à 3, dans lequel les feuilles de liège sont traitées de sorte à présenter un taux de tricholoranisole inférieur à 0,3ng/l, de préférence par traitement au dioxyde de carbone supercritique.

5. Procédé de fabrication selon l'une quelconque des revendications 1 à 4, dans lequel on ponce et/ou on rogne le bouchon semi-fini de diamètre réduit après collage d'une feuille de liège pour adapter les dimensions de la feuille de liège collée aux dimensions d'un bouchon semi-fini n'ayant pas subi de réduction de diamètre.

6. Procédé de fabrication selon l'une quelconque des revendications 1 à 5, dans lequel le liant est un polyuréthane monocomposant, un polyuréthane bicomposant ou un polyuréthane thermofusible.

7. Procédé de fabrication selon l'une quelconque des revendications 1 à 6, dans lequel on applique de l'eau avant, pendant, ou après l'application de liant afin d'accélérer la réticulation du liant.

8. Procédé de fabrication selon l'une quelconque des revendications 1 à 7, dans lequel l'étuvage est réalisé à une température comprise entre 80°C et 150°C pendant une durée comprise entre 10 min et 1h30 pour un liant polyuréthane.

9. Procédé de fabrication selon l'une quelconque des revendications 1 à 8, dans lequel l'étuvage est réalisé dans un autoclave ou un tunnel.

10. Procédé de fabrication selon l'une quelconque des revendications 1 à 9, dans lequel le bouchon semi-fini de diamètre réduit avec une feuille de liège collée est disposé dans un moule permettant d'appliquer une pression selon une direction normale à la surface de la feuille de liège, le moule étant préchauffé à la température d'étuvage.

11. Procédé de fabrication selon l'une quelconque des revendications 1 à 10, dans lequel, pour préparer un bouchon semi-fini réduit, on usine un bouchon semi-fini de sorte à en réduire uniformément le diamètre d'une épaisseur égale à deux fois l'épaisseur prédéterminée.

12. Procédé de fabrication selon l'une quelconque des revendications 1 à 10, dans lequel, pour préparer un bouchon semi-fini de diamètre réduit, on forme un bouchon brut de diamètre réduit dans un moule de diamètre uniformément réduit d'une épaisseur égale à deux fois l'épaisseur prédéterminée correspondant au diamètre d'un bouchon semi-fini de diamètre réduit, puis on usine le bouchon brut de diamètre réduit de sorte à obtenir un bouchon semi-fini de diamètre réduit.

13. Procédé de fabrication selon l'une quelconque des revendications 1 à 12, dans lequel une feuille de liège d'un deuxième type collée sur la face latérale du bouchon semi-fini de diamètre réduit présente une épaisseur comprise entre 0,3mm et 1mm.

14. Procédé de fabrication selon l'une quelconque des revendications 1 à 13, dans lequel une feuille de liège d'un premier type collée sur une face d'extrémité du bouchon semi-fini de diamètre réduit présente une épaisseur comprise entre 0,3mm et 2mm.

15. Bouchon pour boucher une bouteille comprenant deux miroirs et un roule de sorte à pouvoir être inséré en force dans le col de la bouteille, qui comprend :
- un bouchon semi-fini de diamètre réduit (10) formé par un bouchon en liège trituré collé sous pression avec un liant polyuréthane, présentant un diamètre uniformément réduit d'une épaisseur égale à deux fois une épaisseur prédéterminée,
- le bouchon semi-fini de diamètre réduit (10) comprenant deux faces d'extrémité (10a) et une face latérale (10b),
**caractérisé en ce qu'**il comprend également :
- une feuille de liège d'un premier type (20b) collée sur chaque face d'extrémité du bouchon semi-fini de diamètre réduit de sorte à former les miroirs du bouchon pour boucher une bouteille
- une feuille de liège d'un deuxième type (20a) collée sur la face latérale du bouchon semi-fini de diamètre réduit (10) de sorte à former le roule du bouchon pour boucher une bouteille.

## Patentansprüche

1. Verfahren zur Herstellung eines Verschlusses zum Verschließen einer Flasche, umfassend zwei Verspiegelungen und eine Rolle, so dass er mit Kraft in den Flaschenhals eingesetzt werden kann, **dadurch gekennzeichnet, dass** es die folgenden Schritte umfasst:
- Schneiden von zwei Arten von Korkblättern (20a, 20b),
- Fertigen eines halbfertigen Verschlusses mit reduziertem Durchmesser aus einem zerkleinerten Korkverschluss, der unter Druck mit einem Polyurethan-Bindemittel verklebt wird, indem der Durchmesser des zerkleinerten Korkverschlusses gleichmäßig um eine Dicke reduziert wird, die gleich dem Doppelten einer vorbestimmten Dicke ist, wobei der halbfertige Verschluss mit reduziertem Durchmesser eine mit der Flasche in Kontakt stehende Seitenfläche und zwei gegenüberliegende Endflächen umfasst,
- Aufkleben eines Korkblatts eines ersten Typs auf jede Endfläche (10a) des halbfertigen Verschlusses mit reduziertem Durchmesser mithilfe des Auftragens eines lebensmitteltauglichen Bindemittels, wobei jedes aufgeklebte Korkblatt des ersten Typs eine Verspiegelung des Verschlusses bildet, gefolgt von einem Ausheizen,
- Aufkleben eines Korkblattes eines zweiten Typs auf die Seitenfläche (10b) des halbfertigen Verschlusses mit reduziertem Durchmesser mithilfe des Auftragens eines lebensmitteltauglichen Bindemittels, wobei das aufgeklebte Korkblatt des zweiten Typs die Rolle des Verschlusses bildet, um eine Flasche zu verschließen, gefolgt von einem Ausheizen,
wobei die vorbestimmte Dicke gleich der Dicke eines Korkblatts eines zweiten Typs ist, das auf die Seitenfläche des halbfertigen Verschlusses aufgeklebt ist.

2. Herstellungsverfahren nach Anspruch 1, wobei die auf die Seitenfläche des halbfertigen Verschlusses mit reduziertem Durchmesser aufgeklebten Korkblätter eines zweiten Typs in einer Richtung senkrecht zu den Lentizellen aus Kork ausgeschnitten werden.

3. Herstellungsverfahren nach einem der Ansprüche 1 oder 2, wobei die auf den Endflächen des halbfertigen Verschlusses mit reduziertem Durchmesser aufgeklebten Korkblätter eines ersten Typs in einer Richtung parallel oder senkrecht zu den Lentizellen aus Kork ausgeschnitten werden.

4. Herstellungsverfahren nach einem der Ansprüche 1 bis 3, wobei die Korkblätter so behandelt werden, dass sie einen Trichloranisolgehalt von weniger als 0,3 ng/l aufweisen, vorzugsweise durch Behandlung mit überkritischem Kohlendioxid.

5. Herstellungsverfahren nach einem der Ansprüche 1 bis 4, wobei der halbfertige Verschluss mit reduziertem Durchmesser nach dem Aufkleben eines Korkblatts geschliffen und/oder abgeschnitten wird, um die Abmessungen des aufgeklebten Korkblatts an die Abmessungen eines halbfertigen Verschlusses anzupassen, dessen Durchmesser nicht reduziert wurde.

6. Herstellungsverfahren nach einem der Ansprüche 1 bis 5, wobei das Bindemittel ein einkomponentiges Polyurethan, ein zweikomponentiges Polyurethan oder ein heißschmelzendes Polyurethan ist.

7. Herstellungsverfahren nach einem der Ansprüche 1 bis 6, wobei Wasser vor, während oder nach dem Auftragen des Bindemittels aufgetragen wird, um die Vernetzung des Bindemittels zu beschleunigen.

8. Herstellungsverfahren nach einem der Ansprüche 1 bis 7, wobei das Ausheizen bei einer Temperatur zwischen 80 °C und 150 °C für eine Dauer zwischen 10 min und 1 h 30 für ein Polyurethan-Bindemittel durchgeführt wird.

9. Herstellungsverfahren nach einem der Ansprüche 1 bis 8, wobei das Ausheizen in einem Autoklaven oder einem Tunnel durchgeführt wird.

10. Herstellungsverfahren nach einem der Ansprüche 1 bis 9, wobei der halbfertige Verschluss mit reduziertem Durchmesser mit einem aufgeklebten Korkblatt in einer Form angeordnet ist, die es ermöglicht, Druck in einer Richtung senkrecht zur Oberfläche des Korkblatts auszuüben, wobei die Form auf die Ausheiztemperatur vorgewärmt wird.

11. Herstellungsverfahren nach einem der Ansprüche 1 bis 10, wobei zum Fertigen eines reduzierten halbfertigen Verschlusses ein halbfertiger Verschluss so bearbeitet wird, dass sein Durchmesser gleichmäßig um eine Dicke reduziert wird, die gleich dem Doppelten der vorbestimmten Dicke ist.

12. Herstellungsverfahren nach einem der Ansprüche 1 bis 10, wobei zum Fertigen eines halbfertigen Verschlusses mit reduziertem Durchmesser ein Rohverschluss mit reduziertem Durchmesser in einer Form mit gleichmäßig reduziertem Durchmesser mit einer Dicke gebildet wird, die gleich dem Doppelten der vorbestimmten Dicke ist, die dem Durchmesser eines halbfertigen Verschlusses mit reduziertem Durchmesser entspricht, und dann der Rohverschluss mit reduziertem Durchmesser so bearbeitet wird, dass ein halbfertiger Verschluss mit reduziertem Durchmesser erhalten wird.

13. Herstellungsverfahren nach einem der Ansprüche 1 bis 12, wobei ein auf die Seitenfläche des halbfertigen Verschlusses mit reduziertem Durchmesser aufgeklebtes Korkblatt eines zweiten Typs eine Dicke zwischen 0,3 mm und 1 mm aufweist.

14. Herstellungsverfahren nach einem der Ansprüche 1 bis 13, wobei ein auf eine Endfläche des halbfertigen Verschlusses mit reduziertem Durchmesser aufgeklebtes Korkblatt eines ersten Typs eine Dicke zwischen 0,3 mm und 2 mm aufweist.

15. Verschluss zum Verschließen einer Flasche, umfassend zwei Verspiegelungen und eine Rolle, so dass er mit Kraft in den Flaschenhals eingesetzt werden kann, umfassend:
- einen halbfertigen Verschluss mit reduziertem Durchmesser (10), der durch einen unter Druck mit einem Polyurethan-Bindemittel verklebten Korkverschluss gebildet wird und einen gleichmäßig reduzierten Durchmesser mit einer Dicke aufweist, die gleich dem Doppelten einer vorbestimmten Dicke ist,
- wobei der halbfertige Verschluss mit reduziertem Durchmesser (10) zwei Endflächen (10a) und eine Seitenfläche (10b) umfasst,
**dadurch gekennzeichnet, dass** er ferner Folgendes umfasst:
- ein Korkblatt eines ersten Typs (20b), das auf jede Endfläche des halbfertigen Verschlusses mit reduziertem Durchmesser aufgeklebt ist, um die Verspiegelungen des Verschlusses zum Verschließen einer Flasche zu bilden
- ein Korkblatt eines zweiten Typs (20a), das auf die Seitenfläche des halbfertigen Verschlusses mit reduziertem Durchmesser (10) aufgeklebt ist, um die Rolle des Verschlusses zum Verschließen einer Flasche zu bilden.

## Claims

1. A method for manufacturing a cap for plugging a bottle comprising two lids and a roll so as to be able to be forcibly inserted into the neck of the bottle, **characterised in that** it comprises the following steps:
- cutting two types of cork sheets (20a, 20b),
- preparing a semi-finished cap with a reduced diameter from a cap made of crushed cork glued under pressure with a polyurethane binder, by reducing the diameter of said crushed cork cap uniformly by a thickness equal to twice a predetermined thickness, the semi-finished cap with a reduced diameter comprising a lateral face in contact with the bottle and two opposite end faces,
- gluing a cork sheet of a first type to each end face (10a) of the semi-finished cap with a reduced diameter by depositing a binder suitable for food contact, each glued cork sheet of the first type forming a lid for the cap for plugging a bottle, followed by baking,
- gluing a cork sheet of a second type on the lateral face (10b) of the semi-finished cap with a reduced diameter by depositing a binder suitable for food contact, each glued cork sheet of the second type forming the roll for the cap for plugging a bottle, followed by baking,
the predetermined thickness being equal to the thickness of the cork sheet of a second type glued on the lateral face of the semi-finished cap.

2. The manufacturing method according to claim 1, wherein the cork sheets of a second type glued on the lateral face of the semi-finished cap with a reduced diameter are cut in cork in a direction perpendicular to the lenticels.

3. The manufacturing method according to any one of claims 1 or 2, wherein the cork sheets of a first type glued on the end faces of the semi-finished cap with a reduced diameter are cut in cork in a direction parallel or perpendicular to the lenticels.

4. The manufacturing method according to any one of claims 1 to 3, wherein the cork sheets are treated so as to have a trichloroanisole level lower than 0.3 ng/l, preferably by a supercritical carbon dioxide treatment.

5. The manufacturing method according to any one of claims 1 to 4, wherein the semi-finished cap with a reduced diameter is ground and/or trimmed after gluing a cork sheet to adapt the dimensions of the glued cork sheet to the dimensions of a semi-finished cap having undergone no diameter reduction.

6. The manufacturing method according to any one of claims 1 to 5, wherein the binder is a mono-component polyurethane, a bi-component polyurethane or a hot-melt polyurethane.

7. The manufacturing method according to any one of claims 1 to 6, wherein water is applied before, during, or after the application of binder in order to accelerate crosslinking of the binder.

8. The manufacturing method according to any one of claims 1 to 7, wherein the baking is carried out at a temperature comprised between 80°C and 150°C for a duration comprised between 10 min and 1h30 for a polyurethane binder.

9. The manufacturing method according to any one of claims 1 to 8, wherein the baking is carried out in an autoclave or a tunnel oven.

10. The manufacturing method according to any one of claims 1 to 9, wherein the semi-finished cap with a reduced diameter with a glued cork sheet is disposed in a mould making it possible to apply pressure in a direction normal to the surface of the cork sheet, the mould being preheated to the baking temperature.

11. The manufacturing method according to any one of claims 1 to 10, wherein, to prepare a reduced semi-finished cap, a semi-finished cap is machined so as to uniformly reduce its diameter by a thickness equal to twice the predetermined thickness.

12. The manufacturing method according to any one of claims 1 to 10, wherein, to prepare a semi-finished cap with a reduced diameter, a blank cap with a reduced diameter is formed in a mould with a diameter uniformly reduced by a thickness equal to twice the predetermined thickness corresponding to the diameter of a semi-finished cap with a reduced diameter, then the blank cap with a reduced diameter is machined so as to obtain a semi-finished cap with a reduced diameter.

13. The manufacturing method according to any one of claims 1 to 12, wherein a cork sheet of a second type glued on the lateral face of the semi-finished cap with a reduced diameter has a thickness comprised between 0.3 mm and 1 mm.

14. The manufacturing method according to any one of claims 1 to 13, wherein a cork sheet of a first type glued on an end face of the semi-finished cap with a reduced diameter has a thickness comprised between 0.3 mm and 2 mm.

15. A cap for plugging a bottle comprising two lids and a roll so as to be able to be forcibly inserted into the neck of the bottle, which comprises:
- a semi-finished cap with a reduced diameter (10) formed by a cap made of crushed cork glued under pressure with a polyurethane binder, having a diameter uniformly reduced by a thickness equal to twice a predetermined thickness,
- the semi-finished cap with a reduced diameter (10) comprising two end faces (10a) and a lateral face (10b), **characterised in that** it also comprises:
- a cork sheet of a first type (20b) glued on each end face of the semi-finished cap with a reduced diameter so as to form the lids of a cap for plugging a bottle
- a sheet of cork of a second type (20a) glued on the lateral side of the semi-finished cap with a reduced diameter (10) so as to form the roll of the cap for plugging a bottle.
